# EUROPÄISCHE PATENTSCHRIFT

(11) **EP 3 172 352 B1**
(45) Veröffentlichungstag und Bekanntmachung des Hinweises auf die Patenterteilung: **26.02.2025**
(21) Anmeldenummer: 15733742.9
(22) Anmeldetag: 02.07.2015
(51) Int. Cl.: C23C 4/06, D21F 5/02, D21G 1/02

(54) **WALZE MIT BESCHICHTUNG**
ROLLER WITH COATING
CYLINDRE AVEC REVÊTEMENT

(30) Priorität: 23.07.2014 DE 102014214395
(43) Veröffentlichungstag der Anmeldung: 31.05.2017
(73) Patentinhaber: Voith Patent GmbH, 89522 Heidenheim (DE)
(72) Erfinder: ETSCHMAIER, Alexander, A-8692 Neuberg (AT)
(74) Vertreter: Voith Patent GmbH - Patentabteilung
(86) Internationale Anmeldenummer: PCT/EP2015/065099
(87) Internationale Veröffentlichungsnummer: WO 2016/012214

(56) Entgegenhaltungen:
- EP-A1- 0 383 466
- EP-A1- 2 213 790
- WO-A1-96/41918
- DE-A1- 102007 018 476
- DE-A1- 2 744 190
- US-A- 4 064 608

## Beschreibung

Die Erfindung betrifft eine beheizbare Walze mit einer eine Bahnkontaktseite bereitstellenden Beschichtung, die für eine Maschine zur Herstellung und/oder Veredelung einer Materialbahn, insbesondere Faserstoffbahn wie bspw. Papier-, Karton- oder Tissuebahn geeignet ist. Die Erfindung betrifft auch ein Verfahren zur Beschichtung einer solchen Walze. Beheizte Walzen, wie bspw. Trockenzylinder oder Kalanderwalzen, kommen in der Regel direkt mit der zu trocknenden und/oder zu glättenden Faserstoffbahn in Kontakt. Hierbei muss ein hoher Wärmeübertrag vom zylindrischen Walzenmantel der beheizten Walze zur Faserstoffbahn gewährleistet sein. Aus diesem Grund ist der Walzenmantel solcher Walzen in der Regel aus einem metallischen Werkstoff wie bspw. Gusseisen oder Stahl. Zur Erhöhung der Abriebbeständigkeit wurde in der Vergangenheit vorgeschlagen die radial äußere Seite des Walzenmantels, d.h. die Seite die eine Bahnkontaktseite bereitstellt, mittels einer abriebbeständigen Beschichtung zu versehen. Solche Beschichtungen wie diese bspw. aus der EP0383466 bekannt sind, haben einen großen Anteil an Nitriden oder Karbiden und sind daher sehr abriebbeständig, haben aber den Nachteil einer geringen Wärmeleitfähigkeit. WO 96/41918 beschreibt eine beheizbare Walze mit einer Beschichtung gemäß dem Oberbegriff des Anspruchs 1.

Aufgabe der vorliegenden Erfindung ist es beheizte Walze mit einer Beschichtung des Walzenmantels vorzuschlagen, bei der die Beschichtung eine gegenüber dem Stand der Technik verbesserte Wärmeleitfähigkeit kombiniert mit einer ausreichenden Abriebbeständigkeit hat.

Die Aufgabe wird gelöst durch eine beheizbare Walze die geeignet ist für eine Maschine zur Herstellung und/oder Veredelung einer Materialbahn, insbesondere Faserstoffbahn wie bspw. Papier-, Karton- oder Tissuebahn, und die einen Grundkörper mit einem metallischen und zylindrischen Walzenmantel umfasst, der durch geeignete Mittel beheizbar ist und auf dessen radial äußeren Mantelfläche zumindest abschnittweise eine Beschichtung angeordnet ist, die bei bestimmungsgemäßer Verwendung der Walze eine mit der Materialbahn in Kontakt bringbare Bahnkontaktseite bereitstellt. Die erfindungsgemäße beheizbare Walze ist dadurch gekennzeichnet, dass die Beschichtung zumindest eine metallische oder metall-karbidische Schicht umfasst oder daraus gebildet ist, wobei die zumindest eine metallische oder metall-karbidische Schicht eine erste eine Matrix bereitstellende Schichtkomponente sowie eine zweite in der Matrix verteilt angeordnete Schichtkomponente umfasst oder aus diesen gebildet ist, und die erste Schichtkomponente eine höhere Abriebbeständigkeit als die zweite Schichtkomponente sowie die zweite Schichtkomponente eine größere Wärmeleitfähigkeit als die erste Schichtkomponente hat.

Geeignete Mittel zur Beheizung des Walzenmantels sind allgemein bekannt und schließen Mittel ein, bei denen die Walze mit Dampf und/oder Öl und/oder heißem Wasser und/oder mittels Strahlung und/oder Induktion beheizt wird.

Die Beschichtung stellt zumindest eine Schicht mit einer ersten und einer zweiten Schichtkomponente bereit, wobei die erste Schichtkomponente die Matrix bildet, in der die zweite Schichtkomponente verteilt angeordnet ist, d.h. die beiden Schichtkomponenten liegen getrennt voneinander in der zumindest einen Schicht vor und bilden insbesondere keine Legierung miteinander. Getrennt bedeutet jedoch nicht zwingend, dass diese zwei Schichtkomponenten tatsächlich auch zwei voneinander getrennte, z.B. übereinander liegende Schichten ausbilden müssen. Vielmehr ist im Sinne der vorliegenden Erfindung gemeint, dass die beiden Schichtkomponenten jeweils für sich eine Phase bilden, sodass die Beschichtung (genau) zwei unterschiedliche Phasen aufweist. Die Phasen können daher ineinander gelöst sein, einander durchdringen oder umgeben. Durch die Bereitstellung einer Schicht mit zwei separaten Schichtkomponenten von denen die erste Schichtkomponente eine höhere Abriebbeständigkeit als die zweite Schichtkomponente und die zweite Schichtkomponente eine höhere Wärmeleitfähigkeit als die erste Schichtkomponente hat, wird für jede der beiden Funktionen, nämlich hohe Wärmeleitfähigkeit und hohe Abriebbeständigkeit, eine optimale Schichtkomponente bereitgestellt, ohne dass Kompromisse eingegangen werden müssen, wie dies bspw. bei Schichten mit nur einer Schichtkomponente der Fall ist, die beide Anforderungen gleichermaßen erfüllen muss.

Eine metallische Schicht ist hierbei eine Schicht, die im Wesentlichen metallische Bestandteile oder nur metallische Bestandteile hat. Eine metall-karbidische Schicht ist ferner eine Schicht, die im Wesentlichen metallische und karbidische Bestandteile oder nur metallische und karbidische Bestandteile hat.

Sofern nicht anders ausgeführt bedeutet der Begriff dass eine Schicht oder die Beschichtung im Wesentlichen einen bestimmten Bestandteil hat, dass dieser Bestsandteil zu mehr als 50 Gewichts-% in der Schicht oder Beschichtung vorliegt.

Vorteilhafte Ausgestaltungen und Weiterbildungen der Erfindung sind in den Unteransprüchen angegeben.

Vorzugsweise ist die Beschichtung metallische oder metall-karbidische Beschichtung, d.h. alle Schichten der Beschichtung enthalten im Wesentlichen oder nur metallische Bestandteile oder im Wesentlichen oder nur metallische und karbidische Bestandteile.

Es sind verschiedene Möglichkeiten denkbar, wie die zweite Schichtkomponente aufgebaut sein kann. So ist es bspw. denkbar, dass die zweite Schichtkomponente im Wesentlichen, insbesondere vollständig, durch eine Vielzahl diskreter Bereiche gebildet ist. Im Wesentlichen bedeutet in dem vorliegenden Zusammenhang zu zumindest 75 Gewichts-%, bevorzugt zu zumindest Gewichts-85%. Die diskreten Bereiche der zweiten Schichtkomponente haben insbesondere eine Größe im Bereich von 5 bis 50 µm. Aneinander grenzende Bereiche bilden hierbei Korngrenzen zwischen sich aus.

Die zweite Schichtkomponente kann zudem zumindest teilweise ein 3-dimensionales Netzwerk ausbilden. Durch die Ausbildung eines 3-dimensionalen Netzwerks wird die Wärmeleitung in der zumindest einen Schicht deutlich erhöht.

Ist die zweite Schichtkomponente zumindest teilweise aus diskreten Bereichen zusammengesetzt aufgebaut, so kann eine Vielzahl, insbesondere eine Mehrzahl, dieser diskreten Bereiche sich aneinandergrenzend berühren zumindest einen Großteil des 3-dimensionalen Netzwerks oder das 3-dimensionale Netzwerk ausbilden. Ist die zweite Schichtkomponente zumindest teilweise einstückig, d.h. ohne Korngrenzen, aufgebaut, so kann dieser einstückige Abschnitt zumindest einen Großteil des 3-dimensionalen Netzwerks oder das 3-dimensionale Netzwerk ausbilden. Unter dem Großteil des 3-dimensionalen Netzwerks soll mehr als 50%, insbesondere mehr als 70% der räumlichen Ausdehnung des 3-dimensionalen Netzwerks verstanden werden.

Denkbar ist, dass die erste Schichtkomponente eine Eisenbasislegierung und/oder ein Cermet umfasst, insbesondere daraus gebildet ist. Ferner kann die Eisenbasislegierung neben Eisen als weitere(n) Bestandteil(e) Chrom und/oder Niob und/oder Tantal und/oder Molybdän und/oder Silizium und/oder Bor und/oder Wolfram umfassen. Unter einer Eisenbasislegierung ist eine Eisenlegierung zu verstehen, die zu mehr als 50 Gewichts-% aus Eisen besteht. Vorzugsweise handelt es sich bei der Eisenbasislegierung um eine hochlegierte Eisenbasislegierung. Eine hochlegierte Eisenbasislegierung zeichnet sich insbesondere durch eine hohe Abriebbeständigkeit aus. Als hochlegiert wird die Eisenbasislegierung vorliegend angesehen, wenn der Massenanteil eines seiner Legierungselemente mehr als 5 Gewichts-% beträgt. In diesem Zusammenhang ist insbesondere denkbar, dass die Eisenbasislegierung 3-5 Gewichts-% Tantal, 3-6 Gewichts- % Niob, 19-22 Gewichts-% Chrom und den Rest Eisen enthält.

Die zweite Schichtkomponente umfasst insbesondere Kupfer oder eine Kupferbasislegierung oder ist insbesondere daraus gebildet. Unter einer Kupferbasislegierung ist eine Kupferlegierung zu verstehen, die zu mehr als 50 Gewichts-% aus Kupfer besteht. Durch das duktile Verhalten von Kupfer kann die Anhaftung der zumindest einen Schicht, insbesondere der Beschichtung, an die Mantelfläche der beheizten Walze verbessert werden, wodurch der Wärmeübergang zwischen Beschichtung und Walzenmantel verbessert wird.

Vorzugsweise ist ferner, dass die zumindest eine Schicht durch 60 Gewichts-% oder mehr, bevorzugt mehr als 75%, der ersten Schichtkomponente und durch maximal 40 Gewichts-%, bevorzugt 5-25 Gewichts-%, besonders bevorzugt 10-15 Gewichts-%, der zweiten Schichtkomponente gebildet ist. Durch eine solche Aufteilung zwischen erster und zweiter Schichtkomponente wird eine optimale Einstellung von hoher Abriebbeständigkeit und hoher Wärmeleitfähigkeit der zumindest einen Schicht eingestellt.

Vorzugsweise ist die Beschichtung durch die zumindest eine metallische oder metall-karbidische Schicht gebildet ist, insbesondere ist die Beschichtung durch eine einzige der zumindest einen metallischen oder metall-karbidischen Schicht gebildet.

Des Weiteren hat die zumindest eine Schicht, insbesondere die Beschichtung, eine spezifische Wärmeleitfähigkeit von 15 W/mK oder mehr, bevorzugt im Bereich von 15 W/mK bis 250 W/mK, besonders bevorzugt im Bereich von 15W/mK bis 175 W/mK. Die spezifische Wärmeleitfähigkeit kann bspw. mit einer Laserflash Apparatur gemessen werden, die von der der Firma NETSCH-Gerätebau GmbH aus D95100 Selb, Deutschland, unter der Bezeichnung "LFA 457 MicroFlash" vertrieben wird.

Ferner hat die zumindest eine Schicht, bevorzugt die die Bahnkontaktseite bereitstellende Schicht, eine Abriebbeständigkeit von weniger als 0,5g, bevorzugt von weniger als 0,2g, gemessen nach ASTM G65-04.

Konkret kann die Walze ein Trockenzylinder, insbesondere ein Trockenzylinder für eine einreihige oder zweireihige Zylindertrockengruppe oder eine Yankee-Trockenzylinder sein. Ferner ist denkbar, dass die beheizte Walze eine beheizte Kalanderwalze ist.

Versuche der Anmelderin haben gezeigt, dass eine ausreichende Stabilität der Beschichtung gekoppelt mit einer guten Wärmeübertragung gewährleistet ist, wenn die Beschichtung eine Dicke im Bereich von 50µm bis 1500µm, bevorzugt 100µm bis 1000µm, besonders bevorzugt maximal 800µm hat. Konkret kann die Dicke der Beschichtung bei einem Yankee-Trockenzylinder max. 800µm betragen, bei einer beheizten Kalanderwalze im Bereich 150-200µm und bei einem Trockenzylinder für eine ein- oder zweireihige Zylindertrockengruppe im Bereich zwischen 200 und 350µm.

Nach einem zweiten Aspekt der Erfindung wird ein Verfahren zur Beschichtung einer beheizbaren Walze, die einen Grundkörper mit einem metallischen und zylindrischen Walzenmantel hat und der durch geeignete Mittel beheizbar ist vorgeschlagen, wobei das Verfahren folgende Schritte umfasst:
a. Bereitstellen der radial äußeren Seite des Walzenmantels und
b. Aufbringen einer Beschichtung die zumindest eine metallische oder metall-karbidische Schicht umfasst oder daraus gebildet ist, wobei die zumindest eine metallische oder metall-karbidische Schicht derart aufgebracht wird, dass diese eine erste eine Matrix bereitstellende Schichtkomponente sowie eine zweite in der Matrix verteilt angeordnete Schichtkomponente umfasst oder aus diesen gebildet ist, und die erste Schichtkomponente eine höhere Abriebbeständigkeit als die zweite Schichtkomponente sowie die zweite Schichtkomponente eine größere Wärmeleitfähigkeit als die erste Schichtkomponente hat.

Das erfindungsgemäße Verfahren lässt sich insbesondere für die Wiederbeschichtung von Trockenzylindern verwenden, die aufgrund des regelmäßigen Verschleißes der Bahnkontaktseite solcher Trockenzylinder in regelmäßigen Abständen notwendig sind. Es ist aber grundsätzlich auf für andere, insbesondere stark abrasiv beanspruchte Bauteile der eingangs genannten Maschine anwendbar.

Vorzugsweise umfasst das erfindungsgemäße Verfahren daher den Verfahrensschritt, dass die radial äußere Seite des Walzenmantels und/oder eine eventuell vorhandene bestehende Beschichtung vor dem Aufbringen der Beschichtung Oberflächenbehandelt wird, insbesondere teilweise oder vollständig abgeschliffen wird. Durch diese Maßnahme können Riefen aus der Bahnkontaktseite entfernt werden und die Rundheit der beheizten Walze, wie bspw. des Trockenzylinders, wieder hergestellt werden.

Zur Herstellung der zumindest einen Schicht, insbesondere der Beschichtung, kann ein thermisches Spritz-Verfahren, insbesondere ein Hochgeschwindigkeitsflammspritz-Verfahren (auch HVOF genannt), verwendet werden. In diesem Fall kann bspw. als Ausgangsmaterial zur Herstellung der zumindest einen Schicht ein Pulvergemisch verwendet werden, welches die Ausgangsmaterialien für die erste und zweite Schichtkomponente umfasst. Konkret kann bspw. ein Pulvergemisch verwendet werden, welches ein hoch legiertes Eisen Basis Pulver sowie ein reines Kupfer Pulver umfasst, bzw. aus diesen Pulvern besteht. Alternativ zum thermischen Spritzen kann die zumindest eine Schicht, insbesondere die Beschichtung durch das sog. Lasercladding-Verfahren hergestellt sein.

Zur Erhöhung der Glätte der Bahnkontaktseite und damit zur Reduzierung des Abriebs und zur Erhöhung des Wärmeübergangs zwischen Bahnmaterial und beheizter Walze ist es sinnvoll, wenn die die Bahnkontaktseite bereitstellende metallische oder metall-karbidische Schicht nach dem thermischen Spritzen geschliffen wird.

Vergleichsversuche haben nun ergeben, dass mit der Erfindung überraschenderweise ein verringerter Verschleiß von Schaberklingen, die im Betrieb der Walze in Kontakt mit der Beschichtung sind, um die Walze zu beschabern, erzielt werden kann. Der Effekt ist besonders beim Einsatz von Kupfer als zweite Schichtkomponente bemerkenswert. Obwohl der Wirkmechanismus nicht vollständig bekannt ist, wird davon ausgegangen, dass die in der als Matrix dienenden Schichtkomponente nach Art einer Phase gebundene zweite Schichtkomponente zusätzlich als Trockenschmierstoff bzw. Festschmierstoff wirkt. Die Schaberklinge trägt dabei im Betrieb sukzessive die Matrix ab, wodurch die zweite Schichtkomponente infolge der Abrasion der Beschichtung durch die Schaberklinge freigelegt wird und an die Oberfläche der Schaberklinge kommt. Die in der Matrix eingelagerte zweite Schichtkomponente "schmiert" also den von Schaberklinge und radial äußerster Oberfläche der Walze begrenzten Spalt.

Besonders bevorzugt umfasst die zweite Schichtkomponente ein - insbesondere als Festschmierstoff wirkendes - Weichmetall wie Kupfer, Messing, Rotguss, Aluminium oder Blei, eine Mischung dieser oder entsprechender Legierungen oder ist aus einer/einem solchen (vollständig) hergestellt. Auch andere, entsprechend dem Einsatzzweck geeignete Materialien, insbesondere nicht-metallische Stoffe, wie Graphit, sind denkbar. Dabei kann es für sowohl für den Einsatz in beheizten oder beheizbaren Walzen wie auch in nicht-beheizten Walzen von Vorteil sein, wenn das Weichmetall eine vergleichsweise hohe Wärmeleitfähigkeit aufweist.

Die vorliegende Erfindung ist daher grundsätzlich auch bei unbeheizten oder nicht beheizbaren Walzen oder allgemein bei abrasiv stark beanspruchten Bauteilen einer eingangs genannten Maschine zur Herstellung und/oder Veredelung einer Materialbahn verwendbar. Selbiges gilt analog für das Verfahren zur Herstellung einer Beschichtung. Besonders dann, wenn die zweite Schichtkomponente derart gewählt ist, dass sie als Festschmierstoff Notlaufeigenschaften mit sich bringt. Besonders bevorzugt in einem solchen Fall kann die zweite Schichtkomponente derart gewählt sein, dass sie eine relativ hohe Wärmeleitfähigkeit aufweist, sodass diese im Notlauffall zusätzlich infolge der Abrasion induzierte Wärme von der Oberfläche der Beschichtung ableiten kann.

Die vorliegende Erfindung betrifft auch eine erfindungsgemäße Beschichtung für ein Bauteil einer solchen Maschine, wie z.B. eine (nicht beheizte) Walze oder Schaberklinge sowie ein Verfahren zur Herstellung einer solchen Beschichtung. Ferner betrifft die vorliegende Erfindung auch eine eingangs genannte Maschine zur Herstellung und/oder Veredelung einer Materialbahn, umfassend wenigstens ein Bauteil mit einer erfindungsgemäßen Beschichtung, wie eine Walze.

Die Erfindung wird nachfolgend anhand eines Ausführungsbeispiels näher erläutert, siehe Tabelle 1 und Figur 1 sowie Figuren 2 und 3.

Bei dem vorliegenden Ausführungsbeispiel handelt es sich um eine durch nur eine metallische Schicht gebildete Beschichtung, die auf der radial äußeren Seite der Mantelfläche eines Yankee-Trockenzylinders aufgebracht ist und folgende Eigenschaften und folgende Zusammensetzung hat:

Man erkennt, dass die erfindungsgemäße Lösung eine deutlich höhere Wärmeleitfähigkeit als aus dem Stand der Technik bekannt bereitstellt, bei vergleichbarer Abriebbeständigkeit:

Die Figur 1 zeigt eine abschnittweise und nicht maßstäbliche Darstellung eines Walzenmantels 1 eines Yankee-Trockenzylinders mit der erfindungsgemäßen Beschichtung 2 gemäß Tabelle 1. Die Beschichtung 2 ist durch eine metallische Schicht gebildet, die wiederum durch eine erste eine Matrix bereitstellende Schichtkomponente 3 sowie eine zweite in der Matrix 3 verteilt angeordnete Schichtkomponente 4 (schraffiert dargestellt) gebildet ist.

Vorliegend ist die zweite Schichtkomponente 4 reines Kupfer (99,9 Gew.-%) und vollständig durch eine Vielzahl diskreter Bereiche gebildet, die zumindest teilweise aneinander grenzend nebeneinander angeordnet sind. Die diskreten Bereiche der zweiten Schichtkomponente 4 haben eine Größe im Bereich von 5 bis 50 µm. Ferner bildet die zweite Schichtkomponente 4 zumindest teilweise ein 3-dimensionales Netzwerk aus, wobei eine Mehrzahl, der diskreten Bereiche der zweiten Schichtkomponente 4 aneinandergrenzend sich berührend das 3-dimensionale Netzwerk ausbilden.

Die Schicht 2 und somit die Beschichtung hat eine spezifische Wärmeleitfähigkeit im Bereich von 32W/mK sowie eine Abriebbeständigkeit im Bereich von 0,2g gemessen nach ASTM G65-04. Die Dicke der Beschichtung 2 beträgt 500µm.

## Patentansprüche

1. Beheizbare Walze geeignet für eine Maschine zur Herstellung und/oder Veredelung einer Materialbahn, insbesondere Faserstoffbahn wie bspw. Papier-, Karton- oder Tissuebahn, mit einem Grundkörper der einen metallischen und zylindrischen Walzenmantel umfasst, der durch geeignete Mittel beheizbar ist und auf dessen radial äußeren Seite zumindest abschnittweise eine Beschichtung aufgebracht ist, die bei bestimmungsgemäßer Verwendung der Walze eine mit der Materialbahn in Kontakt bringbare Bahnkontaktseite bereitstellt, wobei die Beschichtung aus zumindest einer metallischen oder metall-karbidischen Schicht gebildet ist, **dadurch gekennzeichnet, dass** die zumindest eine metallische oder metall-karbidische Schicht eine erste eine Matrix bereitstellende Schichtkomponente sowie eine zweite in der Matrix verteilt angeordnete Schichtkomponente umfasst oder aus diesen gebildet ist, so dass die beiden Schichtkomponenten getrennt voneinander vorliegen und insbesondere keine Legierung bilden, und die erste Schichtkomponente eine höhere Abriebbeständigkeit als die zweite Schichtkomponente sowie die zweite Schichtkomponente eine größere Wärmeleitfähigkeit als die erste Schichtkomponente hat.

2. Beheizbare Walze nach Anspruch 1, **dadurch gekennzeichnet, dass** die zweite Schichtkomponente im Wesentlichen, insbesondere vollständig, durch eine Vielzahl diskreter Bereiche gebildet ist.

3. Beheizbare Walze nach Anspruch 1 oder 2, **dadurch gekennzeichnet, dass** die erste Schichtkomponente eine Eisenbasislegierung und/oder ein Cermet umfasst, insbesondere daraus gebildet ist.

4. Beheizbare Walze nach Anspruch 3, **dadurch gekennzeichnet, dass** die Eisenbasislegierung neben Eisen als weitere(n) Bestandteil(e) Chrom und/oder Niob und/oder Tantal und/oder Molybdän und/oder Silizium und/oder Bor und/oder Wolfram umfasst.

5. Beheizbare Walze nach einem der Ansprüche 1 bis 4, **dadurch gekennzeichnet, dass** die zweite Schichtkomponente Kupfer oder eine Kupferbasislegierung umfasst, insbesondere daraus gebildet ist.

6. Beheizbare Walze nach einem der vorherigen Ansprüche, **dadurch gekennzeichnet, dass** die zumindest eine Schicht durch 60 Gewichts-% oder mehr, bevorzugt mehr als 75%, der ersten Schichtkomponente und durch maximal 40 Gewichts-%, bevorzugt 5-25 Gewichts-%, besonders bevorzugt 10-15 Gewichts-%, der zweiten Schichtkomponente gebildet ist.

7. Beheizbare Walze nach einem der Ansprüche 2 bis 6, **dadurch gekennzeichnet, dass** die diskreten Bereiche der zweiten Schichtkomponente eine Größe im Bereich von 5 bis 50 µm haben.

8. Beheizbare Walze nach einem der Ansprüche 1 bis 7, **dadurch gekennzeichnet, dass** die zweite Schichtkomponente zumindest teilweise ein 3-dimensionales Netzwerk ausbildet.

9. Beheizbare Walze nach Anspruch 1-8, **dadurch gekennzeichnet, dass** eine Vielzahl, insbesondere eine Mehrzahl, der diskreten der zweiten Schichtkomponente Bereiche aneinandergrenzend sich berührend ein 3-dimensionales Netzwerk ausbilden.

10. Beheizbare Walze nach einem der Ansprüche 1 bis 9, **dadurch gekennzeichnet, dass** die Beschichtung durch die zumindest eine metallische oder metall-karbidische Schicht gebildet ist, insbesondere dass die Beschichtung durch eine einzige der zumindest einen metallischen oder metall-karbidischen Schicht gebildet ist.

11. Beheizbare Walze nach einem der Ansprüche 1 bis 10, **dadurch gekennzeichnet, dass** die zumindest eine Schicht, insbesondere die Beschichtung, eine spezifische Wärmeleitfähigkeit von 15 W/mK oder mehr hat, bevorzugt im Bereich von 15 W/mK bis 250 W/mK, besonders bevorzugt im Bereich von 15W/mK bis 175 W/mK.

12. Beheizbare Walze nach einem der Ansprüche 1 bis 11, **dadurch gekennzeichnet, dass** die zumindest eine Schicht, insbesondere die Beschichtung, eine Abriebbeständigkeit von weniger als 0,6g gemessen nach ASTM G65-04 hat.

13. Beheizbare Walze nach einem der Ansprüche 1 bis 12, **dadurch gekennzeichnet, dass** die Beschichtung eine Dicke im Bereich von 50µm bis 1500µm, bevorzugt 100µm bis 1000µm, besonders bevorzugt maximal 800µm hat.

14. Verfahren zur Beschichtung einer beheizbaren Walze, die einen Grundkörper mit einem metallischen und zylindrischen Walzenmantel hat, der durch geeignete Mittel beheizbar ist, wobei das Verfahren folgende Schritte umfasst:
a. Bereitstellen der radial äußeren Seite des Walzenmantels und
b. Aufbringen einer Beschichtung die aus zumindest einer metallischne oder metall-karbidischen Schicht gebildet ist, wobei die zumindest eine metallische oder metall-karbidische Schicht derart aufgebracht wird, dass diese eine erste eine Matrix bereitstellende Schichtkomponente sowie eine zweite in der Matrix verteilt angeordnete Schichtkomponente umfasst oder aus diesen gebildet ist, so dass die beiden Schichtkomponenten getrennt voneinander vorliegen und insbesondere keine Legierung bilden und die erste Schichtkomponente eine höhere Abriebbeständigkeit als die zweite Schichtkomponente sowie die zweite Schichtkomponente eine größere Wärmeleitfähigkeit als die erste Schichtkomponente hat.

15. Verfahren zur Beschichtung einer beheizbaren Walze nach Anspruch 14, wobei die radial äußere Seite des Walzenmantels vor dem Aufbringen der Beschichtung Oberflächenbehandelt, insbesondere geschliffen wird.

16. Verfahren zur Beschichtung einer beheizbaren Walze nach Anspruch 14 oder 15, wobei die zumindest eine Schicht, insbesondere die Beschichtung, mittels thermische Spritzen, insbesondere mittels Hochgeschwindigkeitsflammspritzen, erzeugt wird.

17. Verfahren zur Beschichtung einer beheizbaren Walze nach einem der Ansprüche 14 bis 16, wobei die die Bahnkontaktseite bereitstellende metallische oder metall-karbidische Schicht nach dem thermischen Spritzen geschliffen wird.

## Claims

1. Heatable roll suitable for a machine for the production and/or finishing of a material web, in particular a fibrous web such as, for example, paper, board or tissue web, having a base body which comprises a metallic and cylindrical roll shell which can be heated by suitable means and on the radially outer side of which a coating is applied at least in sections. Paper, board or tissue web, having a base body which comprises a metallic and cylindrical roll shell which can be heated by suitable means and on the radially outer side of which a coating is applied at least in sections which, when the roll is used as intended, provides a web contact side which can be brought into contact with the material web, the coating comprising at least one metallic or metal-carbide layer or being formed therefrom, **characterized in that** the at least one metallic or metal-carbide layer comprises or is formed from a first layer component providing a matrix and a second layer component distributed in the matrix, and the first layer component has a higher abrasion resistance than the second layer component and the second layer component has a higher thermal conductivity than the first layer component.

2. Heatable roller according to claim 1, **characterized in that** the second layer component is essentially, in particular completely, formed by a plurality of discrete regions

3. Heatable roller according to claim 1 or 2, **characterized in that** the first layer component comprises an iron-based alloy and/or a cermet, in particular is formed therefrom.

4. Heatable roller according to claim 3, **characterized in that** the iron-based alloy comprises, in addition to iron, chromium and/or niobium and/or tantalum and/or molybdenum and/or silicon and/or boron and/or tungsten as further constituent(s).

5. Heatable roller according to one of claims 1 to 4, **characterized in that** the second layer component comprises copper or a copper-based alloy, in particular is formed therefrom.

6. Heatable roller according to one of the preceding claims, **characterized in that** the at least one layer is formed by 60% by weight or more, preferably more than 75%, of the first layer component and by a maximum of 40% by weight, preferably 5-25% by weight, particularly preferably 10-15% by weight, of the second layer component.

7. Heatable roller according to one of claims 2 to 6, **characterized in that** the discrete regions of the second layer component have a size in the range from 5 to 50 µm.

8. Heatable roller according to one of claims 1 to 7, **characterized in that** the second layer component at least partially forms a 3-dimensional network.

9. Heatable roller according to claim 1-8, **characterized in that** a plurality, in particular a plurality, of the discrete of the second layer component regions form a 3-dimensional network in contact with one another.

10. Heatable roller according to any one of claims 1 to 9, **characterized in that** the coating is formed by the at least one metallic or metal-carbide layer, in particular **in that** the coating is formed by a single one of the at least one metallic or metal-carbide layer.

11. Heatable roller according to one of claims 1 to 10, **characterized in that** the at least one layer, in particular the coating, has a specific thermal conductivity of 15 W/mK or more, preferably in the range from 15 W/mK to 250 W/mK, particularly preferably in the range from 15 W/mK to 175 W/mK

12. Heatable roller according to one of claims 1 to 11, **characterized in that** the at least one layer, in particular the coating, has an abrasion resistance of less than 0.6g measured according to ASTM G65-04.

13. Heatable roller according to one of claims 1 to 12, **characterized in that** the coating has a thickness in the range from 50µm to 1500µm, preferably 100µm to 1000µm, particularly preferably a maximum of 800µm.

14. A method of coating a heatable roller having a base body with a metallic and cylindrical roller shell which is heatable by suitable means, the method comprising the following steps:
a. Providing the radially outer side of the roller shell and
b. Application of a coating which comprises or is formed from at least one metallic or metal-carbide layer, wherein the at least one metallic or metal-carbide layer is applied in such a way that it comprises or is formed from a first layer component providing a matrix and a second layer component arranged distributed in the matrix, and the first layer component has a higher abrasion resistance than the second layer component and the second layer component has a greater thermal conductivity than the first layer component.

15. Process for coating a heatable roller according to claim 14, **wherein** the radially outer side of the roller shell is surface-treated, in particular ground, before the coating is applied.

16. Method for coating a heatable roller according to claim 14 or 15, **wherein** the at least one layer, in particular the coating, is produced by means of thermal spraying, in particular by means of high-speed flame spraying.

17. Process for coating a heatable roller according to one of claims 14 to 16, **wherein** the metallic or metal-carbide layer providing the web contact side is ground after thermal spraying.

## Revendications

1. Rouleau chauffable approprié pour une machine de fabrication et/ou d'ennoblissement d'une bande de matériau, en particulier d'une bande fibreuse comme par exemple du papier ou du carton. Bande de papier, de carton ou de papier tissu, avec un corps de base qui comprend une enveloppe de rouleau métallique et cylindrique, qui peut être chauffée par des moyens appropriés et sur le côté radialement extérieur duquel est appliqué au moins par sections un revêtement qui, lors d'une utilisation conforme du rouleau, met à disposition un côté de contact de bande pouvant être mis en contact avec la bande de matériau, le revêtement comprenant au moins une couche métallique ou de carbure métallique ou étant formé à partir de celle-ci, **caractérisé en ce que** la au moins une couche métallique ou de carbure métallique comprend ou est formée d'un premier composant de couche fournissant une matrice ainsi que d'un deuxième composant de couche disposé de manière répartie dans la matrice, et le premier composant de couche a une résistance à l'abrasion plus élevée que le deuxième composant de couche ainsi que le deuxième composant de couche a une conductivité thermique plus élevée que le premier composant de couche.

2. Rouleau chauffable selon la revendication 1, **caractérisé en ce que** le deuxième composant de couche est formé essentiellement, en particulier entièrement, par une pluralité de zones discrètes

3. Rouleau chauffable selon la revendication 1 ou 2, **caractérisé en ce que** le premier composant de couche comprend un alliage à base de fer et/ou un cermet, en particulier est formé à partir de ceux-ci.

4. Rouleau chauffable selon la revendication 3, **caractérisé en ce que** l'alliage à base de fer comprend, outre le fer, comme autre(s) composant(s) du chrome et/ou du niobium et/ou du tantale et/ou du molybdène et/ou du silicium et/ou du bore et/ou du tungstène.

5. Rouleau chauffable selon l'une quelconque des revendications 1 à 4, **caractérisé en ce que** le deuxième composant de couche comprend du cuivre ou un alliage à base de cuivre, en particulier est formé à partir de celui-ci.

6. Rouleau chauffable selon l'une des revendications précédentes, **caractérisé en ce que** ladite au moins une couche est formée par 60 % en poids ou plus, de préférence plus de 75 %, du premier composant de la couche et par au maximum 40 % en poids, de préférence 5-25 % en poids, de manière particulièrement préférée 10-15 % en poids, du deuxième composant de la couche.

7. Rouleau chauffable selon l'une des revendications 2 à 6, **caractérisé en ce que** les zones discrètes du deuxième composant de couche ont une taille comprise entre 5 et 50 µm.

8. Rouleau chauffable selon l'une des revendications 1 à 7, **caractérisé en ce que** le deuxième composant de couche forme au moins partiellement un réseau tridimensionnel.

9. Rouleau chauffable selon la revendication 1-8, **caractérisé en ce qu'**une pluralité, en particulier une pluralité, des zones discrètes du deuxième composant de couche forment un réseau tridimensionnel en se touchant les unes les autres.

10. Rouleau chauffant selon l'une quelconque des revendications 1 à 9, **caractérisé en ce que** le revêtement est formé par ladite au moins une couche métallique ou de carbure métallique, en particulier **en ce que** le revêtement est formé par une seule de ladite au moins une couche métallique ou de carbure métallique.

11. Rouleau chauffable selon l'une des revendications 1 à 10, **caractérisé en ce que** la au moins une couche, en particulier le revêtement, a une conductivité thermique spécifique de 15 W/mK ou plus, de préférence dans la plage de 15 W/mK à 250 W/mK, de manière particulièrement préférée dans la plage de 15W/mK à 175 W/mK

12. Rouleau chauffable selon l'une quelconque des revendications 1 à 11, **caractérisé en ce que** ladite au moins une couche, en particulier le revêtement, a une résistance à l'abrasion inférieure à 0,6g mesurée selon la norme ASTM G65-04.

13. Rouleau chauffable selon l'une des revendications 1 à 12, **caractérisé en ce que** le revêtement a une épaisseur comprise entre 50µm et 1500µm, de préférence entre 100µm et 1000µm, de manière particulièrement préférée au maximum 800µm.

14. Procédé de revêtement d'un rouleau pouvant être chauffé, qui a un corps de base avec une enveloppe de rouleau métallique et cylindrique, qui peut être chauffée par des moyens appropriés, le procédé comprenant les étapes suivantes :
a. fournir le côté radialement extérieur de l'enveloppe du rouleau, et
b. Application d'un revêtement qui comprend ou est formé d'au moins une couche métallique ou de carbure métallique, l'au moins une couche métallique ou de carbure métallique étant appliquée de telle sorte que celle-ci comprend ou est formée d'un premier composant de couche fournissant une matrice ainsi que d'un deuxième composant de couche disposé de manière répartie dans la matrice, et le premier composant de couche ayant une résistance à l'abrasion plus élevée que le deuxième composant de couche ainsi que le deuxième composant de couche ayant une conductivité thermique plus élevée que le premier composant de couche.

15. Procédé de revêtement d'un cylindre chauffable selon la revendication 14, **où** le côté radialement extérieur de l'enveloppe du cylindre est traité en surface, en particulier poncé, avant l'application du revêtement.

16. Procédé de revêtement d'un cylindre chauffable selon la revendication 14 ou 15, **où la** au moins une couche, en particulier le revêtement, est produite au moyen d'une pulvérisation thermique, en particulier au moyen d'une pulvérisation à la flamme à grande vitesse.

17. Procédé de revêtement d'un rouleau chauffant selon l'une quelconque des revendications 14 à 16 la couche métallique ou de carbure métallique fournissant le côté de contact avec la bande est polie après la pulvérisation thermique.
